# EUROPÄISCHE PATENTSCHRIFT

(11) **EP 3 453 464 B1**
(45) Veröffentlichungstag und Bekanntmachung des Hinweises auf die Patenterteilung: **04.11.2020**
(21) Anmeldenummer: 18193716.0
(22) Anmeldetag: 11.09.2018
(51) Int. Cl.: B05D 3/12, B05D 5/02, B05D 7/06, B05D 1/28, B05D 1/40, B05D 3/06, E04F 15/04

(54) **WALZENAUFTRAG VON LACKEN UND HOLZOBERFLÄCHEN**
ROLLER APPLICATION OF LACQUERS AND WOOD SURFACES
APPLICATION AU ROULEAU DES PEINTURE ET SURFACES EN BOIS

(30) Priorität: 11.09.2017 EP 17001518
(43) Veröffentlichungstag der Anmeldung: 13.03.2019
(73) Patentinhaber: Hesse GmbH & Co. KG, 59075 Hamm (DE)
(72) Erfinder: CONRAD, Dirk, 59320 Ennigerloh (DE); DÜLGE, Marcel, 59075 Hamm (DE); NOREILLIE, Didier, 8500 Kortrijk (BE); ROSE, Stephan, 59075 Hamm (DE); SALAMONOWICZ, Pawel, 48165 Münster (DE); LOHRSTRÄTER, Tim, 59075 Hamm (DE)
(74) Vertreter: Kalkoff & Partner Patentanwälte PartmbB

(56) Entgegenhaltungen:
- WO-A1-2005/025826
- CH-A- 399 722
- CH-A- 445 095
- DE-A1- 1 936 674
- DE-A1- 3 517 100
- DE-A1-102012 103 491
- DE-A1-102015 005 495
- DE-B3-102004 007 503
- US-A- 3 219 473
- US-A1- 2015 086 772

## Beschreibung

Die vorliegende Erfindung betrifft ein Verfahren zur Beschichtung von Substraten aus Holz oder einem Holzwerkstoff mit offenen Poren, um die Poren mit einer geschlossenen Versiegelungsschicht zu versiegeln und zugleich die Porenstruktur optisch sichtbar zu erhalten.

### Stand der Technik

Lackauftrag auf Holzoberflächen (Vollholz, furnierte Holzwerkstoffe) kann durch unterschiedliche Verfahren erfolgen. Bekannt sind insbesondere im Bereich der Lackaufbringung im industriellen Maßstab sowohl Spritz-, Gieß- als auch Walzverfahren. Am häufigsten werden Spritzverfahren eingesetzt, da hierbei alle Formen und Farben verarbeitet werden können. Nachteile wie hohe Lackverluste etc. werden in Kauf genommen. Bei Gießverfahren durchlaufen im wesentlichen ebene und wenig geformte Substrate einen Lackvorhang, um so einen gleichmäßigen Lackauftrag zu sichern. Dieses Verfahren wird beispielsweise zur Erzielung von qualitativ hochwertigen glatten Decklackaufträgen eingesetzt, beispielsweise bei der industriellen Fertigung von Türen und Möbelfronten. Walzenauftragungsverfahren werden bei der Beschichtung von planen Substraten eingesetzt. Der Lack wird dabei typischerweise mittels einer rotierenden Gummiwalze (Auftragswalze) auf das Substrat aufgetragen. Die Dosierung erfolgt mithilfe einer Dosierwalze und /oder durch Einstellung von Anpressdruck der Gummiwalze bzw. Spaltbreite zwischen Dosier- und Auftragswalze. Der Lackauftrag kann bei Walzenauftragungsverfahren in gleichlaufender oder gegenlaufender Weise betrieben werden. Beide Systeme können auch in Kombination eingesetzt werden. So wird in einem ersten gleichlaufenden Walzenauftragungsschritt der Lack auf das Substrat aufgebracht, so dass sich insbesondere Holzporen und Furnierfugen gefüllt werden. Im darauffolgenden gegenlaufenden Walzenauftragungsschritt wird die aufgetragene Lackschicht optimal geglättet, so dass hochwertige, strukturfreie, glatte Oberflächen erhalten werden.
Das Dokument DE 35 17 100 A1 zeigt bereits eine Anordnung zum Imprägnieren einseitig gestrichener oder lackierter Papierbahnen bei der Herstellung von Dekorfolien mit Fertigeffekt. Es soll erreicht werden, dass eine Harzmenge unterhalb der maximalen Aufnahmefähigkeit des Papieres gleichmäßig in den Papierquerschnitt eingebracht werden kann. Hierzu ist an einer Imprägnierstrecke eine Anordnung vorzusehen, mit der die Harzdosierung noch während des bereits eingeleiteten Imprägniervorganges beliebig gesteuert werden kann. Zwischen einer Harzauftrageinrichtung, die einer Vorwärmwalze nachgeordnet ist, und einer weiter, für die Imprägnierung der Papierbahn vorgesehenen Heizwalze ist zudem ein horizontal verstellbares Rollrakel angeordnet.
Weiterhin ist aus dem Dokument CH 445 095 A ein Verfahren zum Behandeln von mit einem Überzug zu versehenden Oberflächen aus Holz oder Kunstholz bekannt, um diese zu glätten und gleichzeitig in einem Arbeitsgang die oberflächlichen Poren zu füllen. Dazu wird die zu behandelnde Oberfläche mit einer Behandlungsflüssigkeit benetzt, die ein zum Binden von Holzschleifstaub geeignetes Kunstharz enthält. Unmittelbar danach wird die benetzte Oberfläche geschliffen, um den Holzstaub zusammen mit einem mengenmäßigen Anteil des Kunstharzes in die Poren zu treiben, wobei die Oberfläche während des Schleifens durchgehend mit einer Benetzungsflüssigkeit benetzt gehalten wird, in welcher das Kunstharz gar nicht oder höchstens nur schwer löslich ist. Dabei ist die Behandlungsflüssigkeit eine Überziehlösung, welche die harzige Substanz in einem Lösungsmittel gelöst enthält und welche bei Verflüchtigung dieses Lösungsmittels auf der in Behandlung befindlichen Oberfläche gleichzeitig zusätzlich einen Versiegelungsüberzug bildet.
Das Dokument DE 10 2004 007 503 B3 betrifft ein Verfahren und eine Vorrichtung zur Beschichtung von Elementen aus natur- und/oder holzfaserhaltigen Werkstoffen mit Lacksystemen, in dem auf das Element ein Grundlacksystem und nachfolgend ein Decklacksystem aufgetragen wird. Dazu wird ein mit dem Grundlacksystem beschichtetes Werkstück mittels eines Kalanders zum Niederdrücken von aufgerichteten Fasern sowie einer nachfolgenden Bürste zum Entfernen vorstehender Fasern behandelt. Schließlich wird ein Decklacksystem mehrschichtig mittels mehrerer Walzlackiermaschinen aufgetragen.
Aus dem Dokument US 2015/086 772 A1 ist ein Verfahren zur Beschichtung einer Holzoberfläche bekannt, bei der mittels einer ersten Walze ein UV-härtbarer Lack auf eine Holzoberfläche aufgetragen wird und anschließend mittels einer gegenläufigen Walze wieder ein Teil entfernt wird, um eine besonders glatte Oberfläche zu erhalten und Defekte im Holz aufzufüllen.
Schließlich zeigt das Dokument DE 10 2015 005 495 A1 ein Verfahren zur Herstellung von strukturierten Oberflächen auf einer Trägerfläche. Dazu wird zunächst eine Schicht aus Reaktiv-Schmelzmasse auf Basis eines Polyurethans auf mindestens einen Teil einer Oberfläche der Trägerfläche aufgebracht und nachfolgend die Oberfläche der in einem vorhergehenden Schritt aufgebrachten Schicht mit einer Prägeform, welche eine Negativform einer auf der Trägerfläche zu erzeugenden dreidimensionalen Struktur aufweist, geprägt.

Holzoberflächen sollen heute wie unbehandeltes Holz aussehen, jedoch die Beständigkeit und die Güte von lackierten oder von Kunststoffoberflächen aufweisen. Dieses kann nur erreicht werden, wenn die verwendeten Lacke einen hohen Mattgrad aufweisen und die Holzoberfläche fehlerfrei und vollständig umschließen. Bei der Beschichtung von offenporigem Holz (insbesondere gebürstete Eiche) ist die Beschichtung der tiefen Poren problematisch. Entweder ist die Pore in der Tiefe auch nach der Lackierung nicht benetzt und damit ungeschützt, oder die Pore ist vollständig mit Lack gefüllt und die Holzoberfläche läßt keine Porenstruktur mehr erkennen. Ähnliches gilt auch bei strukturierten Oberflächen, bei denen konventionelle Lackauftragungen dazu führen können, dass entweder Teilbereiche nicht oder nur ungenügend mit Lack bedeckt werden oder durch einen übermäßig starken Lackauftrag die Strukturierung der Oberfläche verlorengeht.

### Ziel der Erfindung

Die vorliegende Erfindung stellt sich also die Aufgabe, ein Verfahren zur Beschichtung von Holz oder Holzwerkstoffen mit offenen Poren und/oder Strukturierung zur Verfügung zu stellen, bei dem auch nach dem Beschichten die Porenstruktur bzw. die Strukturierung optisch sichtbar bleibt, obwohl die Poren durch einen geschlossenen Lackfilm versiegelt und gegen Eindringen von Feuchtigkeit oder Schmutz geschützt sind bzw. alle Bereiche der strukturierten Oberfläche mit einem geschlossenen Lackfilm versiegelt sind. Insbesondere betrifft die vorliegende Erfindung die Beschichtung von Substraten mit offenen Poren, wodurch die Poren so mit Lack gefüllt werden, dass sie den Anforderungen an eine lackierte Holzoberfläche (z. B. DIN EN 68861-1 Möbeloberflächen, Verhalten bei chemischer Beanspruchung) genügen, aber trotzdem eine optisch offene Porenstruktur sichtbar bleibt.

### Kurze Beschreibung der Erfindung

Diese Aufgabe wird durch das Verfahren nach Anspruch 1 gelöst. Bevorzugte Ausführungsformen finden sich in den Unteransprüchen 2 bis 10 sowie in der nachfolgenden Beschreibung.

### Kurze Beschreibung der Figuren

Figuren 1 a) und 1 b) zeigen schematisch Teilbereiche einer Lackauftragungsvorrichtung, geeignet zur Durchführung des erfindungsgemäßen Verfahrens.

### Detaillierte Beschreibung der Erfindung

Die Erfindung stellt also ein Verfahren zur Beschichtung von Substraten (Holz- oder Holzwerkstoffe) zur Verfügung, wie in Anspruch 1 definiert. Bevorzugte Ausgestaltungen sind in den Unteransprüchen und der nachfolgenden Beschreibung angegeben. Anwendungsmöglichkeiten sind die Beschichtung plattenförmiger Werkstoffe mit einer strukturierten oder porenhaltigen Oberfläche, wie z. B. Parkett, furnierte Spanplatten oder Faserplatten (MDF- oder HDF-Platten). Häufig ist das Holzmaterial der zu beschichtenden Oberfläche Eiche oder Esche. Das erfindungsgemäße Verfahren eignet sich insbesondere zur Beschichtung von Eichenparkett und Eichenfurnieren.

In nicht erfindungsgemäßen Ausführungsformen kann dieses Verfahren die folgenden Verfahrensschritte umfassen:
a) Bereitstellen eines Substrats (z.B. in der Form einer Trägerplatte aus Holz oder Holzwerkstoff) mit offenen Poren und/oder einer strukturierten Oberfläche. Mit einer Beschichtungsvorrichtung zum Auftrag von Lack, wie schematisch in Figur 1 a) gezeigt, kann auf ein derartiges Substrat eine Versiegelungsschicht aufgebracht werden. Der Ausdruck Versiegelungsschicht bezeichnet dabei z.B. eine Lackschicht, die das Substrat vollständig beispielsweise gegenüber dem Einfluss von Wasser schützt. Aufgetragen wird dabei üblicherweise eine Formulierung geeigneter Zusammensetzung, die nach einer zusätzlichen Behandlung, wie einer Aushärtung die endgültige Versiegelungsschicht ergibt.
b) Aufbringen einer Versiegelungsschicht (z. B. ein UV härtender Lack) mittels einer Walze A. Dazu wird beispielsweise, wie in Figur 1 a) schematisch gezeigt, das Substrat in der durch den Pfeil gezeigten Transportrichtung mit der Auftragswalze A in Kontakt gebracht. Die Dosierung des Materials für die Versiegelungsschicht kann durch die ebenfalls gezeigte Dosierwalze (in der Figur links neben der Walze A) erfolgen.
c) vorzugsweise Verteilen der Versiegelungsschicht mittels einer Walze B. (dies kann die Benetzung der Holzpore bis in die Tiefe durch überschüssiges Versiegelungsmaterial verbessern). In Figur 1 a) ist diese Spachtelwalze B rechts neben der Auftragungswalze gezeigt. Diese Walze ist, wie schematisch gezeigt, vorzugsweise in unmittelbarer Nähe zur Walze A vorgesehen. Diese Walze kann auch dazu dienen, bereits einen Teil des aufgebrachten Materials der Versiegelungsschicht zu entfernen. Geeignete Ausgestaltungen sowohl der Walze A als auch der Walze B sind dem Fachmann bekannt. Die Kombination von Auftragswalze, Walze A und B ist auch als Spachtelmaschine bekannt. Ebenso kann eine Reversmaschine an dieser Stelle verwendet werden.
d) Teilweises Entfernen der Versiegelungsschicht aus den Poren mittels einer Walze C (hierdurch wird die Poren-Struktur des Holzes wieder sichtbar). Diese Walze, gezeigt in Figur 1 b) ist als Glattwalze ausgestaltet. Auch hier kann vorzugsweise erneut eine Dosierwalze in Kombination mit der Walze C vorgesehen werden, wobei die Auftragungsmenge des Materials für die Versiegelungsschicht hier so eingestellt ist, dass lediglich ein Minimalauftrag erfolgt, so dass in Summe Material entfernt wird. Auch in Figur 1 b) ist die Transportrichtung des Substrats durch den Pfeil angegeben.
e) Aushärten der Versiegelungsschicht, z. B mit UV-Licht.

Überraschenderweise hat sich gezeigt, dass durch den Einsatz einer zusätzlichen Walze C ein Teil der in die Poren eingedrungene Lackmenge vor der Aushärtung einfach wieder entfernt werden kann, ohne dass die Versiegelung der Poren als solches beeinträchtigt wird, so dass die gewünschte offenporige Struktur erhalten wird. Nach Aushärten der Versiegelungsschicht ist die Pore zwar in der Tiefe benetzt und damit wasserdicht beschichtet, trotzdem ist die Porenstruktur sichtbar und entspricht optisch einer natürlichen Holzoberfläche. Die oben genannte Aufgabe wird also durch die Verwendung einer zusätzlichen Walze im Beschichtungsverfahren gelöst. Diese Walze entfernt überschüssigen Lack aus der Holzpore nachdem diese vollständig mit Lack gefüllt wurde.

Die aufzubringenden Mengen an Material für die Versiegelungsschicht hängen von der Viskosität des Lackes, der Vorschubgeschwindigkeit der Walzen, sowie der Saugfähigkeit bzw. Porosität des Untergrundes ab. Ein Fachmann kann die erfindungsgemäß notwendigen Einstellungen und Verfahrensparameter durch einfache Vorversuche ermitteln, um eine erfindungsgemäße Versiegelung auf unterschiedlichen Substraten zu erreichen. Wesentlich, wie bereits ausgeführt und auch durch das nachfolgende Beispiel belegt, ist der Einsatz der Walze C, um in die Poren eingedrungenes Material für die Versiegelungsschicht vor der Aushärtung zu entfernen, um so die Struktur/Offenporigkeit sichtbar zu machen, ohne die Versiegelung nachteilig zu beeinträchtigen. Im Rahmen der zur vorliegenden Erfindung führenden Untersuchungen hat sich in diesem Zusammenhang gezeigt, dass der Einsatz der Walze C kritisch ist (und nicht die letztendlich verbleibende Auftragungsmenge), da beispielsweise Vergleichsuntersuchungen lediglich mit Walze A oder mit Walze A und B (bei gleicher verbleibenden Auftragungsmenge) nicht den erfindungsgemäßen Effekt zeigt.

Für die einzelnen oben genannten Verfahrensschritte können folgende Ausführungsformen insbesondere Anwendung finden:
a) Das bereitgestellte Substrat ist bevorzugt aus Eiche oder ein Holzwerkstoff mit einer Holzoberfläche aus Eiche (Furnier). Vor dem Lackauftrag kann dieses bevorzugt aber auch jedes andere hier beschriebene Substrat bekannten Oberflächenbehandlungen unterworfen werden, wie einer Schleifbehandlung (z.B. Rohholzschliff z. B. 120, 150, 180). Die zu beschichtende Oberfläche kann auch mit einem Haftprimer oder einer Beize vorbehandelt sein.
b) Das Aufbringen einer Versiegelungsschicht (z. B. ein UV härtender Lack), bevorzugt mit einer typischen Lackauftragungsmenge von 20-100 g/m², stärker bevorzugt 40 bis 80 g/m², erfolgt mittels einer Spachtelmaschine (Auftragswalze A und Spachtelwalze B) oder ähnlichem Verfahren (Reversmaschine). Dieser Materialauftrag wird hier auch als Auftrag eines Materials für die Versiegelungsschicht bezeichnet. Hierdurch wird mit viel überschüssigem Material (Lack) die Oberfläche beschichtet, so dass die Versieglung der Pore gesichert ist. Insbesondere wird durch die zweite Walze B gesichert, dass eine ausreichende Menge des Lacks in die Poren eindringt. In einer nicht erfindungsgemäßen Ausführungsform dient diese zweite Walze lediglich dazu, das Eindringen des Materials für die Versiegelungsschicht in die Poren des Substrats zu sichern. Erfindungsgemäß wird diese Behandlung allerdings so durchgeführt, dass gleichzeitig bereits eine gewisse Menge des aufgebrachten Lacks wieder entfernt wird. Dem Fachmann sind die dazu notwendigen Einstellungen für die zweite Walze bekannt, bzw. er kann diese durch einfache Vorversuche herausfinden. In dieser Ausführungsform werden optional etwa 10 bis 40%, bevorzugt 15 bis 25% der durch die Walze A aufgetragenen Beschichtungsmenge wieder entfernt. So kann eine ausreichende Benetzung der Poren gesichert aber gleichzeitig die erfindungsgemäß gewünschte lebendige Struktur des beschichteten Substrats gesichert werden. Eine derartige Entfernung einer gewissen Menge an Lack kann durch eine Spachtelwalze erfolgen (die auch geeignet ist das Eindringen des Materials für die Versiegelungsschicht in die Poren zu errechnen), die optional mit geeigneten weiteren Vorrichtungen ausgestaltet ist, um die entfernte Lackmenge (Material für die Versiegelungsschicht) auszubringen (also zu verhindern, dass diese wieder mit dem Substrat in Kontakt kommt).
c) Das weitere, d.h. zusätzlich zur Entfernung durch Walze B teilweise Entfernen der Versiegelungsschicht aus den Poren erfolgt mittels einer Glattwalze C. Diese ist typischer Weise so eingestellt, dass sie das gleiche Material (z. B. ein UV härtender Lack) wie die Auftragungswalze (z.B. die Spachtelmaschine) aufträgt, aber auf minimalste Auftragsmenge eingestellt ist. Effektiv wird dadurch nun überschüssiges Material aus den Poren wieder entfernt und die Poren-Struktur des Holzes wieder sichtbar. In einer bevorzugten Ausführungsform werden dabei etwa 5 bis 30% der ursprünglichen Auftragsmenge (Walze A), bevorzugt 10 bis 20% entfernt. Auch hier sind die spezifische Ausgestaltung des Verfahrens und die Ausgestaltung der notwendigen Vorrichtung (beispielsweise der Glattwalze) dem Fachmann bekannt bzw. er kann diese durch einfache Vorversuche einstellen. Wurde im Rahmen einer nicht erfindungsgemäßen Ausführungsform durch die Walze B kein Material entfernt kann die durch die Walze C zu entfernende Materialmenge auch höher sein (durch geeignete Einstellungen). Geeignete prozentuale Werte für die Materialentfernung sind 15 bis 70%, bevorzugt 25 bis 45%. Alternativ kann auch eine zweite Walze C vorgesehen werden, wobei die durch die Walzen C jeweils zu entfernenden Materialmengen gleich oder verschieden sein können.
d) Das Aushärten der Versiegelungsschicht erfolgt in konventioneller Art und Weise, z. B mit UV-Licht (meistens Quecksilberdampflampe, 80 W/cm) bei Einsatz eines UV-härtbaren Lacks. Derartige Lacke und damit die Aushärtung mit UV-Licht ist erfindungsgemäß bevorzugt, da so sehr schnell ein strapazierbarer fester Lackfilm erhalten werden kann. Die Aushärtung kann bei Einsatz anderer Lacktypen variieren, so können thermisch aushärtende Lacke beispielsweise mittels IR-Bestrahlung ausgehärtet werden. Der Fachmann kann dabei auf sein allgemeines Fachwissen zurückgreifen.

### Beispiel

Auf Eichenholzparkett (fertig geschliffen, Schliff 180, entstaubt) wurde ein Haftprimer (z. B. Hesse HUW 8831) mit einer Beschichtungsmenge von 10-15 g/m² aufgebracht, anschließend wurde vollständig getrocknet. Durch eine Walze A wurde ein UV-Lack (z. B. Hesse UG 7328) bei einer Aufbringmenge von ca 50 g aufgebracht. Durch Einsatz einer Spachtelwalze B wurden 10-15 g entfernt aber gleichzeitig eine gute Eindringtiefe des aufgetragenen Lacks in die Poren gesichert, so dass eine Auftragungsmenge von 35-40 g/m² verblieb, was die Porenstruktur teilweise sichtbar machte, jedoch noch nicht in einem ausreichenden Maß. Durch den Einsatz einer Glattwalze C wurden weitere 5-10 g entfernt, so dass eine Beschichtungsmenge von ca 30 g/m² verblieb. Die Porenstruktur war gut sichtbar. Anschließend erfolgte eine Aushärtung durch UV Bestrahlung (3 Hg-Strahler 80 W/cm) bei 18m/min Vorschub. Es wurde eine qualitativ hochwertige Lackbeschichtung erhalten, die Poren waren versiegelt aber die Porenstruktur, wie erwünscht sichtbar. Ein Vergleichsbeispiel mit einem Lackauftrag von 30 g/m² in einem Verfahren ohne Einsatz einer Glattwalze (gleiche Beschichtungsmenge) ergab eine unzureichende und ungleichmäßige Lackbeschichtung. Es konnte keine sichere Versiegelung der Poren erreicht werden und die offenporige Struktur war nicht wie gewünscht gleichmäßig sichtbar (teilweise vollständig glatter Lackfilm, der keine Porenstruktur sichtbar ließ).

Das erfindungsgemäß versiegelte Parkett wurde im Hinblick auf Versiegelung der Poren evaluiert, um sicherzustellen, dass das erfindungsgemäß behandelte Parkett nicht nur die Porenstruktur sichtbar lässt sondern auch eine zuverlässige und vollständige Versiegelung ermöglicht.

### Testergebnisse:

o keine Anfärbung der Pore durch Methylenblau-Lösung
o keine Verfärbung (Benetzung) des Holzes nach Wassertest, z.B. für 16 h
o Dies beweist die zuverlässige und vollständige Versiegelung bis in die Tiefen der Poren hinein.

## Patentansprüche

1. Verfahren zur Beschichtung von Substraten aus Holz oder einem Holzwerkstoff mit offenen Poren, um die Poren mit einer geschlossenen Versiegelungsschicht zu versiegeln und zugleich die Porenstruktur optisch sichtbar zu erhalten, mit den folgenden Verfahrensschritten:
a) Bereitstellen eines Substrats mit offenen Poren,
b) Aufbringen eines Materials für eine Versiegelungsschicht mittels einer ersten Walze A,
c) Verteilen des aufgebrachten Materials der Versieglungsschicht und Entfernen eines Teils des aufgebrachten Materials der Versieglungsschicht mittels einer zweiten Walze B, und nachfolgend
d) teilweises Entfernen der aufgebrachten Menge des Materials der Versiegelungsschicht aus den Poren mittels einer dritten Walze C,
wobei die Walzen A und B eine Spachtel- oder eine Reversmaschine bilden, wobei mittels der Walze B die Holzporen vollständig mit Material der Versiegelungsschicht gefüllt werden und nachfolgend mittels der Walze C das überschüssige Material der Versiegelungsschicht aus der Holzpore entfernt wird, um die Porenstruktur des Holzes wieder sichtbar zu machen,
wobei die Walze C eine Glattwalze ist.

2. Verfahren nach Anspruch 1, wobei das teilweises Entfernen der aufgebrachten Menge des Materials der Versiegelungsschicht mittels der dritten Walze C vor einer Aushärtung erfolgt und wobei eine Härtung und/oder Trocknung der Versiegelungsschicht nach dem teilweisen Entfernen mittels der Walze C vorgenommen wird.

3. Verfahren nach mindestens einem der vorstehenden Ansprüche, wobei die Versiegelungsschicht aus einem UV härtenden Lack gebildet ist.

4. Verfahren nach mindestens einem der vorstehenden Ansprüche, wobei das Substrat eine Oberfläche aus Eichenholz oder Eschenholz aufweist.

5. Verfahren nach mindestens einem der vorstehenden Ansprüche, wobei das Substrat ausgewählt ist aus Parkett, furnierten Spanplatten oder Faserplatten, MDF- oder HDF-Platten.

6. Verfahren nach mindestens einem der vorstehenden Ansprüche, wobei die aufgebrachte Menge des Materials der Versiegelungsschicht von 10 bis 200 g/m² beträgt.

7. Verfahren nach Anspruch 6, wobei die aufgebrachte Menge des Materials der Versiegelungsschicht von 40 bis 100 g/m² beträgt.

8. Verfahren nach mindestens einem der vorstehenden Ansprüche, wobei das Substrat vor der Bereitstellung einer Vorbehandlung unterworfen wird, ausgewählt unter Schleifbehandlung und/oder Primerauftrag und/oder Beizeauftrag.

9. Verfahren nach mindestens einem der vorstehenden Ansprüche, wobei durch Walze B bereits 10 % bis 40% der aufgebrachten Menge des Materials für die Versiegelungsschicht wieder entfernt werden.

10. Verfahren nach mindestens einem der vorstehenden Ansprüche, wobei durch die Walze C von 5 % bis 30% der aufgebrachten Menge des Materials für die Versiegelungsschicht wieder entfernt werden.

## Claims

1. A method for coating substrates made of wood or a wood-based material having open pores, in order to seal the pores with a closed sealing layer and, at the same time, to ensure the pore structure remains optically visible, having the following method steps:
a) providing a substrate with open pores,
b) applying a material for a sealing layer by means of a first roller A,
c) distributing the applied material of the sealing layer and removing a part of the applied material of the sealing layer by means of a second roller B, and subsequently
d) partially removing the applied quantity of the material of the sealing layer from the pores by means of a third roller C, wherein the rollers A and B form a filling or a reversing machine, wherein the wood pores are completely filled with the material of the sealing layer by means of the roller B and, subsequently, the surplus material of the sealing layer is removed from the wood pore by means of the roller C, in order to make the pore structure of the wood visible again, wherein roller C is a smooth roller.

2. The method according to claim 1, wherein the applied quantity of the material of the sealing layer is partially removed by means of the third roller C prior to curing and wherein the sealing layer is hardened and/or dried following the partial removal by means of the roller C.

3. The method according to at least one of the preceding claims, wherein the sealing layer is formed from a UV hardening lacquer.

4. The method according to at least one of the preceding claims, wherein the substrate has a surface made of oak or ash wood.

5. The method according to at least one of the preceding claims, wherein the substrate is selected from parquet, veneered chipboard or fiberboards, MDF or HDF boards.

6. The method according to at least one of the preceding claims, wherein the applied quantity of the material of the sealing layer is from 10 to 200 g/m².

7. The method according to claim 6, wherein the applied quantity of the material of the sealing layer is from 40 to 100 g/m².

8. The method according to at least one of the preceding claims, wherein, prior to provision, the substrate is subjected to a preliminary treatment, selected from abrasive treatment and/or primer application and/or stain application.

9. The method according to at least one of the preceding claims, wherein 10% to 40% of the applied quantity of the material for the sealing layer is already removed again by roller B.

10. The method according to at least one of the preceding claims, wherein from 5% to 30% of the applied quantity of the material for the sealing layer is removed again by roller C.

## Revendications

1. Procédé pour le revêtement de substrats en bois ou en un matériau dérivé du bois à pores ouverts, destiné à sceller les pores avec une couche de scellement fermée tout en gardant la structure de pores optiquement visible, avec les étapes de procédé suivantes :
a) mise à disposition d'un substrat à pores ouverts,
b) application d'une matière pour une couche de scellement à l'aide d'un premier rouleau A,
c) répartition de la matière appliquée de la couche de scellement et retrait d'une partie de la matière appliquée de la couche de scellement à l'aide d'un deuxième rouleau B, puis
d) retrait partiel de la quantité de matière appliquée de la couche de scellement hors des pores à l'aide d'un troisième rouleau C,
dans lequel les rouleaux A et B forment une spatule ou une machine reverse,
dans lequel les pores du bois sont entièrement remplis avec de la matière de la couche de scellement à l'aide du rouleau B, et la matière excédentaire de la couche de scellement est ensuite retirée du pore du bois à l'aide du rouleau C, pour rendre la structure de pores du bois de nouveau visible, le rouleau C étant un rouleau lisse.

2. Procédé selon la revendication 1, dans lequel le retrait partiel de la quantité de matière appliquée de la couche de scellement est effectué à l'aide du troisième rouleau C avant un durcissement, et dans lequel un durcissement et/ou un séchage de la couche de scellement est/sont réalisé(s) à l'aide du rouleau C après le retrait partiel.

3. Procédé selon l'une au moins des revendications précédentes, dans lequel la couche de scellement est formée à partir d'une peinture durcissant aux UV.

4. Procédé selon l'une au moins des revendications précédentes, dans lequel le substrat présente une surface en bois de chêne ou en bois de frêne.

5. Procédé selon l'une au moins des revendications précédentes, dans lequel le substrat est sélectionné entre un parquet, des panneaux de particules ou de fibres plaqués, des panneaux MDF ou HDF.

6. Procédé selon l'une au moins des revendications précédentes, dans lequel la quantité de matière appliquée de la couche de scellement est de 10 à 200 g/m².

7. Procédé selon la revendication 6, dans lequel la quantité de matière appliquée de la couche de scellement est de 40 à 100 g/m².

8. Procédé selon l'une au moins des revendications précédentes, dans lequel le substrat est soumis à un traitement préalable avant la mise à disposition, lequel est sélectionné entre un traitement de ponçage et/ou l'application d'un apprêt et/ou l'application d'un mordant.

9. Procédé selon l'une au moins des revendications précédentes, dans lequel le rouleau B permet déjà de retirer à nouveau entre 10% et 40% de la quantité de matière appliquée pour la couche de scellement.

10. Procédé selon l'une au moins des revendications précédentes, dans lequel le rouleau C permet de retirer à nouveau entre 5% et 30% de la quantité de matière appliquée pour la couche de scellement.
